# EUROPÄISCHE PATENTSCHRIFT

(11) **EP 1 278 814 B1**
(45) Veröffentlichungstag und Bekanntmachung des Hinweises auf die Patenterteilung: **31.05.2006**
(21) Anmeldenummer: 01943321.8
(22) Anmeldetag: 04.05.2001
(51) Int. Cl.: C10L 1/14, C10L 10/00

(54) **KRAFTSTOFFADDITIVPAKETE FÜR OTTOKRAFTSTOFFE MIT VERBESSERTEN VISKOSITÄTSEIGENSCHAFTEN UND GUTER IVD PERFORMANCE**
FUEL ADDITIVE COMPOSITIONS FOR FUELS FOR INTERNAL COMBUSTION ENGINES WITH IMPROVED VISCOSITY PROPERTIES AND GOOD IVD PERFORMANCE
COMPOSITIONS D'ADDITIFS POUR ESSENCE DE MOTEURS, PRESENTANT DES PROPRIETES DE VISCOSITE AMELIOREES ET DE BONNES PROPRIETES DETERGENTES POUR LE SYSTEME D'ADMISSION

(30) Priorität: 05.05.2000 DE 10021936
(43) Veröffentlichungstag der Anmeldung: 29.01.2003
(73) Patentinhaber: BASF Aktiengesellschaft, 67056 Ludwigshafen (DE)
(72) Erfinder: SCHWAHN, Harald, 69168 Wiesloch (DE); POSSELT, Dietmar, 69120 Heidelberg (DE)
(74) Vertreter: Kinzebach, Werner
(86) Internationale Anmeldenummer: PCT/EP2001/005039
(87) Internationale Veröffentlichungsnummer: WO 2001/085874

(56) Entgegenhaltungen:
- EP-A- 0 310 875
- EP-A- 0 356 725
- EP-A- 0 374 461
- EP-A- 0 376 578
- EP-A- 0 460 957
- EP-A- 0 548 617
- EP-A- 0 569 228
- EP-A- 0 587 250
- EP-A- 0 634 472
- EP-A- 0 704 519
- EP-A- 0 752 461
- WO-A-91/13949
- WO-A-92/02601
- WO-A-94/21754
- WO-A-98/12284
- US-A- 5 006 130

## Beschreibung

Die Erfindung betrifft Ottokraftstoffadditiv-Zusammensetzungen und mit diesen additivierte Kraftstoffe für Ottomotoren, wobei die erfindungsgemäßen Ottokraftstoffadditivpakete neben einer sehr guten Performance bei der Einlaßsystemreinhaltung verbesserte Viskositätseigenschaften, speziell bei tiefen Temperaturen, aufweisen.

Vergaser und Einlaßsysteme von Ottomotoren, aber auch Einspritzsysteme für die Kraftstoffdosierung werden in zunehmendem Maße durch Verunreinigungen belastet, die durch Staubteilchen aus der Luft, unverbrannte Kohlenwasserstoffreste aus dem Brennraum und die in den Vergaser geleiteten Kurbelwellengehäuse-Entlüftungsgase verursacht werden.

Diese Rückstände verschieben das Luft-Kraftstoffverhältnis im Leerlauf und im unteren Teillastbereich, so daß das Gemisch magerer, die Verbrennung unvollständiger und wiederum die Anteile unverbrannter oder teilverbrannter Kohlenwasserstoffe im Abgas größer werden und der Benzinverbrauch steigt.

Es ist bekannt, daß zur Vermeidung dieser Nachteile Kraftstoffadditive zur Reinhaltung von Ventilen und Vergaser bzw. Einspritzsystemen von Ottomotoren verwendet werden (vgl. z.B.: M. Rossenbeck in Katalysatoren, Tenside, Mineralöladditive, Hrsg. J. Falbe, U. Hasserodt, S. 223, G. Thieme Verlag, Stuttgart 1978).

Je nach wirkungsweise aber auch dem bevorzugten Wirkort solcher Detergensadditive unterscheidet man heute zwei Generationen.

Die erste Additiv-Generation konnte nur die Bildung von Ablagerungen im Ansaugsystem verhindern, nicht aber bereits vorhandene Ablagerungen wieder entfernen, wohingegen die modernen Additive der zweiten Generation beides bewirken können (keep-clean- und clean-up-Effekt) und zwar insbesondere auch aufgrund ihrer hervorragenden Thermostabilität an Zonen höherer Temperatur, nämlich an den Einlaßventilen. Derartige Detergentien, die einer Vielzahl chemischer Substanzklassen entstammen können, wie zum Beispiel Polyalkenamine, Polyetheramine, Polybuten-Mannichbasen oder Polybutensuccinimide, gelangen im allgemeinen in Kombination mit Trägerölen und teilweise weiteren Additivkomponenten, wie z.B. Korrosionsinhibitoren und Demulgatoren, zur Anwendung. Die Trägeröle üben eine Lösungsmittel- bzw. Waschfunktion in Kombination mit den Detergentien aus. Trägeröle sind in der Regel hochsiedende, viskose, thermostabile Flüssigkeiten, welche die heiße Metalloberfläche überziehen und dadurch die Bildung bzw. Ablagerung von Verunreinigungen an der Metalloberfläche verhindern.

Derartige Formulierungen von Detergentien mit Trägerölen können prinzipiell folgendermaßen klassifiziert werden (je nach Art der (des) Trägeröle (Trägeröls):
a) mineralölbasierend (d.h. es werden nur mineralölbasierende (mineralische) Trägeröle verwendet),
b) vollsynthetisch (d.h. es werden nur synthetische Trägeröle verwendet) oder in untergeordnetem eingesetzten Maße
c) semisynthetisch (d.h. es werden Mischungen aus mineralölbasierenden und synthetischen Trägerölen verwendet).

Es ist aus dem Stand der Technik bekannt, daß derart beschriebene Additivformulierungen in Ottokraftstoffen zum Einsatz kommen. Dabei gilt allgemein, daß vollsynthetische Additivpakete bessere reinhaltende Eigenschaften als mineralölbasierende besitzen. Weiterhin gilt allgemein, daß derartige vollsynthetische Additivpakete niedrigere Viskositäten, besonders deutlich bei tieferen Temperaturen, als mineralölbasierende Formulierungen aufweisen. Damit besitzen vollsynthetische Detergensadditivpakete bislang deutliche Vorteile, da sie neben guten einlaßsystemreinhaltenden Eigenschaften, speziell bei tieferen Temperaturen, besser gehandhabt und verarbeitet werden können.

In den Klassen der rein mineralölbasierenden und semisynthetischen Formulierungen besteht gegenüber den oben genannten vollsynthetischen Additivpaketen ein Optimierungsbedarf.

Es bestand daher die Aufgabe, semisynthetische Kraftstoffadditivpakete für Ottokraftstoffe bereitzustellen, welche sich sowohl durch verbesserte Viskositätseigenschaften als auch durch sehr gute Reinhaltungseffekte im Einlaßsystem auszeichnen.

Es wurde nun erfindungsgemäß festgestellt, daß durch die Herstellung definierter Mischungen aus mineralölbasierenden und synthetischen Trägerölen in Kombination mit Detergensadditiven Formulierungen für Ottokraftstoffe bereitgestellt werden können, die sowohl sehr gute Eigenschaften bezüglich der Einlaßsystemreinhaltung als auch bezüglich ihrer Tieftemperatur-Viskosität aufweisen.

Überraschenderweise zeigten derartige erfindungsgemäße semisynthetische Additivformulierungen, dass sie einerseits eine sehr gute Performance bezüglich ihrer Reinhaltungseigenschaften gewährleisten und sich zudem durch überraschend deutlich niedrigere Viskositäten bei tieferen Temperaturen auszeichnen. Niedrigere Viskositäten bei Additivformulierungen bedeuten wiederum Vorteile bei der Verarbeitung, da zur Einstellung der gewünschten Viskosität weniger Lösungsmittel eingesetzt werden muß.

Ein erster Gegenstand der Erfindung betrifft daher Kraftstoffadditivzusammensetzungen, gemäß Anspruch 1.

Bevorzugte Kraftstoffadditivzusammensetzungen sind solche, deren mineralische Trägerölkomponente eine Viskosität von 350 bis maximal 410 mm²/s, bestimmt bei +20°c nach DIN 51562, Teil 1, aufweist.

Weitere erfindungsgemäß bevorzugte Kraftstoffadditivzusammensetzung sind solche, deren synthetische Trägerölkomponente (Polyether) eine Viskosität von 140 bis 240 mm²/s, bestimmt bei +20°C nach DIN 51562, Teil 1, aufweist.

Besonders bevorzugte Kraftstoffadditivzusammensetzungen enthalten mineralische Trägerölkomponente und synthetische Trägerölkomponente in einem Gewichtsverhältnis von 10:1 bis 1:10, insbesondere 5:1 bis 1:5, vorzugsweise 4:1 bis 1:4.

Das Gewichtsverhältnis von Detergensadditiv-Komponente zu Trägeröl-Komponente (Summe aus mineralischem und synthetischen Trägeröl) liegt im Bereich von 1:20 bis 20:1, insbesondere 1:10 bis 10:1, vorzugsweise 1:5 bis 5:1 oder 2:3 bis 4:1.

Beispielsweise enthalten brauchbare Kraftstoffadditivzusammensetzungen
a) 10 bis 80 Gew.-%, beispielsweise 40 bis 80 Gew.-%, Detergensadditiv(e);
b) 20 bis 90 Gew.-%, beispielsweise 20 bis 60 Gew.-% Trägerölgemisch; und
c) gegebenenfalls 0 bis 30 Gew.-%, beispielsweise 1 bis 20 Gew.-%, weiterer üblicher Kraftstoffadditivkomponenten
enthält.

Erfindungsgemäß bevorzugte Kraftstoffadditivzusammensetzungen umfassen als Detergensadditivkomponente (Komponente a) eine Detergensadditiv ausgewählt unter Polyalkenmono- und polyaminen, Polyetheraminen und Mischungen davon. Beispiele für brauchbare Polyetheramine sind Poly-C₂-C₆-alkylenoxidamine, und Beispiele für Polyalkenamine sind Poly-C₂-C₆-alkenamine, und funktionellen Derivate davon, jeweils mit einem bevorzugten Mn von 150 bis 5000, vorzugsweise 500 bis 2000, insbesondere 700 bis 1500 g. "Amine" umfassen in diesem Zusammenhang sowohl Mono- als auch Polyamine, vorzugsweise mit bis zu 6 Stickstoffatomen.

Erfindungsgemäß brauchbare Polyalkenmono- oder Polyalkenpolyamine oder funktionelle Derivate davon sind insbesondere Poly-C₂-C₆-alkenamine oder funktionelle Derivate davon, wie z.B. auf Basis von Polypropen, Polybuten oder Polyisobuten.

Beispiele für funktionelle Derivate obiger Additive sind Verbindungen, welche, beispielsweise im Aminteil, einen oder mehrere polare Substituenten, insbesondere Hydroxylgruppen, tragen.

Bevorzugte erfindungsgemäß einsetzbare Additive sind Polyalkenmono- oder Polyalkenpolyamine auf Basis von Polypropen oder von hochreaktivem (d.h. mit überwiegend endständigen Doppelbindungen - meist in der alpha- und beta-Position) oder konventionellem (d.h. mit überwiegend mittenständigen Doppelbindungen) Polybuten oder Polyisobuten mit Mn = 150 bis 5000, vorzugsweise 500 bis 2000, insbesondere 800 bis 1500 g.

Derartige Additive auf Basis von hochreaktivem Polyisobuten, welches aus Polyisobuten, das bis zu 20 Gew.-% n-Buten-Einheiten enthalten kann, durch Hydroformylierung und reduktive Aminierung mit Ammoniak, Monoaminen oder Polyaminen, wie Dimethylaminopropylamin, Ethylendiamin, Diethylentriamin, Triethylentetramin oder Tetraethylenpentamin, hergestellt werden können, sind insbesondere aus der EP-A-244 616 oder EP-A-0 578 323 bekannt.

Geht man bei der Herstellung der Additive von Polybuten oder Polyisobuten mit überwiegend mittenständigen Doppelbindungen (meist in der beta- und gamma-Position) aus, bietet sich der Herstellweg durch Chlorierung und anschließende Aminierung oder durch Oxidation der Doppelbindung mit Luft oder Ozon zur Carbonyl- oder Carboxylverbindung und anschließende Aminierung unter reduktiven (hydrierenden) Bedingungen an. Zur Aminierung können hier die gleichen Amine wie oben für die reduktive Aminierung des hydroformylierten hochreaktiven Polyisobutens eingesetzt werden. Entsprechende Additive auf Basis von Polypropen sind insbesondere in der WO-A-94/24231 beschrieben.

Weitere bevorzugte Monoaminogruppen enthaltende Polyalkenamin-Additive sind die Hydrierungsprodukte der Umsetzungsprodukte aus Polyisobutenen mit einem mittleren Polymerisationsgrad P = 5 bis 100 mit Stickoxiden oder Gemischen aus Stickoxiden und Sauerstoff, wie sie insbesondere in der WO-A-97/03946 beschrieben sind.

Weitere bevorzugte Monoaminogruppen enthaltende Additive sind die aus Polyisobutenepoxiden durch Umsetzung mit Aminen und nachfolgende Dehydratisierung und Reduktion der Aminoalkohole erhältlichen Verbindungen, wie sie insbesondere in der DE-A 196 20 262 beschrieben sind.

Besonders brauchbare Detergensadditive des Polyalkenamin-Typs werden von der BASF AG, Ludwigshafen unter der Handelsbezeichnung Kerocom PIBA vertrieben. Diese enthalten Polyisobutenamine gelöst in aliphatischen C₁₀-C₁₄-Kohlenwasserstoffen und sind als solche in den erfindungsgemäßen Additivpaketen einsetzbar.

Als Beispiele für brauchbare Trägeröle oder Trägerölflüssigkeiten (Komponente b) sind zu nennen Kombinationen aus mineralischem(n) Trägeröl(en) und synthetischem(n) Trägeröl(en), welche mit dem/den verwendeten Additiv/en und dem Kraftstoff verträglich sind.

Geeignete mineralische Trägeröle, weiche obiges erfindungsgemäßes Viskositätskriterium erfüllen, sind bei der Erdölverarbeitung anfallende Fraktionen, wie Brightstock oder Grundöle mit Viskositäten wie beispielsweise aus der Klasse SN 500 - 2000; aber auch aromatische Kohlenwasserstoffe und paraffinische Kohlenwasserstoffe Brauchbar ist ebenfalls eine als "hydrocrack oil" bekannte und bei der Raffination von Mineralöl anfallende Fraktion (Vakuuumdestillatschnitt mit einem Siedebereich von 360 bis 500°C, erhältlich aus unter Hochdruck katalytisch hydriertem und isomerisiertem sowie entparaffinisiertem natürlichen Mineralöl). Ebenfalls geeignet sind Mischungen oben genannter mineralischer Trägeröle.

Erfindungsgemäß verwendbare synthetische Trägeröle, welche obiges erfindungsgemäßes Viskositätskriterium erfüllen, sind ausgewählt unter Polyethern.

Beispiele für geeignete Polyether sind vorzugsweise Polyoxy-C₂-C₄-alkylengruppierungen enthaltende Verbindungen, welche durch Umsetzung von C₂-C₆₀-Alkanolen, C₆-C₃₀-Alkandiolen, Mono- oder Di-C₂-C₃₀-alkylaminen, C₁-C₃₀-Alkylcyclohexanolen oder C₁-C₃₀-Alkylphenolen mit 1 bis 30 mol Ethylenoxid und/oder Propylenoxid und/oder Butylenoxid pro Hydroxylgruppe erhältlich sind. Derartige Produkte werden insbesondere in EP-A-310 875 EP-A-356 725, EP-A-700 985 und US-A-4,877,416 beschrieben. Typische Beispiele hierfür sind Tridecanol- oder Isotridecanolbutoxylate, Isononylphenolbutoxylate sowie Polyisobutenolbutoxylate und -propoxylate.

Weitere geeignete Trägerölsysteme sind beispielsweise beschrieben in, DE-A-38 26 608, DE-A-41 42 241, EP-A-0 452 328 und EP-A-0 548 617, worauf hiermit ausdrücklich Bezug genommen wird.

Beispiele für besonders geeignete synthetische Trägeröle sind alkoholgestartete Polyether mit 5 bis 35, wie z.B. 5 bis 30, C₃-C₆-Alkylenoxideinheiten, wie z.B. ausgewählt unter Propylenoxid-, n-Butylenoxid- und i-Butylenoxid-Einheiten, oder Gemischen davon. Nichtlimitierende Beispiele für geeignete Starteralkohole sind langkettige Alkanole oder mit langkettigem Alkyl substituierte Phenole, wobei der langkettige Alkylrest insbesondere für einen geradkettigen oder verzweigten C₆-C₁₈- insbesondere C₈-C₁₅-Alkylrest steht. Als bevorzugte Beispiele sind zu nennen Tridecanol und Nonylphenol.

Ein Beispiel einer erfindungsgemäß bevorzugten Zusammensetzung, typisch für ein semisynthetisches Ottokraftstoffadditivpaketen umfasst:
a) 20 bis 80 Gew.-%, vorzugsweise 40 bis 80 Gew.-%, wenigstens eines Polyisobutenamins oder eines funktionellen Derivates davon,
b) 20 bis 80 Gew.-%, vorzugsweise 20 bis 60 Gew.-%, einer Mischung aus wenigstens eines Polyethers beispielsweise aufgebaut aus etwa 10 bis 35, wie z.B. 15 bis 30, C₃-C₆-Alkylenoxideinheiten, wie z.B. Propylenoxid-, n- und i-Butylenoxideinheiten oder Gemische davon, und wenigstens eines mineralölbasierenden Trägeröls; wobei das Mischungsverhältnis im Bereich von 10:1 bis 1:10 liegt.

Neben der Detergensadditiv-Hauptkomponente (a) (Polyetheramin und/oder Polyalkenamin) können ein oder mehrere weitere Detergensadditive enthalten sein, vorausgesetzt die erfindungsgemäß beobachteten vorteilhaften Effekte werden dadurch nicht negativ beeinflußt. Beispiele für weitere brauchbare Detergensadditive sind solche, die mindestens einen hydrophoben Kohlenwasserstoffrest mit einem zahlengemittelten Molekulargewicht (Mn) von 85 bis 20000 und mindestens eine polare Gruppierung aufweisen, die ausgewählt ist unter den Additivgruppen (ab) bis (ag):
(ab) Nitrogruppen, ggf. in Kombination mit Hydroxylgruppen, enthaltende Additive;
(ac) Hydroxylgruppen in Kombination mit Mono- oder Polyaminogruppen enthaltende Additive, wobei mindestens ein Stickstoffatom basische Eigenschaften hat;
(ad) Carboxylgruppen oder deren Alkalimetall- oder Erdalkalimetallsalze enthaltende Additive;
(ae) Sulfonsäuregruppen oder deren Alkalimetall- oder Erdalkalimetallsalze enthaltende Additive;
(af) Additive, die von Bernsteinsäureanhydrid abgeleitete Grup-pierungen mit Hydroxy- und/oder Amino- und/oder Amido- und/oder Imidogruppen enthalten; und
(ag) durch Mannich-Umsetzung von Alkylphenolen mit Aldehyden und Mono- oder Polyaminen erzeugte Gruppierungen enthaltende Additive.

Der hydrophobe Kohlenwasserstoffrest in diesen Detergensadditiven, der für die ausreichende Löslichkeit im Kraftstoff sorgt, hat ein zahlengemitteltes Molelulargewicht (Mn) von 85 bis 20000, insbesondere von 113 bis 10000, vor allem von 300 bis 5000. Als typischer hydrophober Kohlenwasserstoffrest, insbesondere in Verbindung mit den polaren Gruppierungen (ac), (af) und (ag), kommen der Polypropenyl-, Polybutenyl- und Polyisobutenylrest mit jeweils Mn = 150 bis 5000, insbesondere 500 bis 2500, vor allem 700 bis 2250, in Betracht.

Nitrogruppen, ggf. in Kombination mit Hydroxylgruppen, enthaltende Additive (ab) sind vorzugsweise Umsetzungsprodukte aus Polyisobutenen des mittleren Polymerisationsgrades P = 5 bis 100 oder 10 bis 100 mit Stickoxiden oder Gemischen aus Stickoxiden und Sauerstoff, wie sie insbesondere in der WO-A 96/03367 und in der WO-A 96/03479 beschrieben sind. Diese Umsetzungsprodukte stellen in der Regel Gemische aus reinen Nitropolyisobutanen (z.B. α,β-Dinitropolyisobutan) und gemischten Hydroxynitropolyisobutanen (z.B. α-Nitro-β-hydroxypoly-isobutan) dar.

Hydroxylgruppen in Kombination mit Mono- oder Polyaminogruppen enthaltende Additive (ac) sind insbesondere Umsetzungsprodukte von Polyisobutenepoxiden, erhältlich aus vorzugsweise überwiegend endständige Doppelbindungen aufweisendem Polyisobuten mit Mn = 150 bis 5000, mit Ammoniak, Mono- oder Polyaminen, wie sie insbesondere in der EP-A 476 485 beschrieben sind.

Carboxylgruppen oder deren Alkalimetall- oder Erdalkalimetallsalze enthaltende Additive (ad) sind vorzugsweise Copolymere von C₂-C₄₀-Olefinen mit Maleinsäureanhydrid mit einer Gesamt-Molmasse von 500 bis 20000, deren Carboxylgruppen ganz oder teilweise zu den Alkalimetall- oder Erdalkalimetallsalzen und ein verbleibender Rest der Carboxylgruppen mit Alkoholen oder Aminen umgesetzt sind. Solche Additive sind insbesondere aus der EP-A 307 815 bekannt. Derartige Additive dienen hauptsächlich zur Verhinderung von Ventilsitzverschleiß und können, wie in der WO-A 87/01126 beschrieben, mit Vorteil in Kombination mit üblichen Kraftstoffdetergentien wie Poly(iso)butenaminen oder Polyetheraminen eingesetzt werden.

Sulfonsäuregruppen oder deren Alkalimetall- oder Erdalkalimetallsalze enthaltende Additive (ae) sind vorzugsweise Alkalimetall- oder Erdalkalimetallsalze eines Sulfobernsteinsäurealkylesters, wie er insbesondere in der EP-A-639 632 beschrieben ist. Derartige Additive dienen hauptsächlich zur Verhinderung von Ventilsitzverschleiß und können mit Vorteil in Kombination mit üblichen Kraftstoffdetergentien wie Poly(iso)butenaminen oder Polyetheraminen eingesetzt werden.

Aus Bernsteinsäureanhydrid abgeleitete Gruppierungen mit Hydroxy- und/oder Amino- und/oder Amido- und/oder Imidogruppen enthaltende Additive (af) sind vorzugsweise entsprechende Derivate von Polyisobutenylbernsteinsäureanhydrid, welche durch Umsetzung von konventionellem oder hochreaktivem Polyisobuten mit Mn = 150 bis 5000 mit Maleinsäureanhydrid auf thermischem Wege oder über das chlorierte Polyisobuten erhältlich sind. Von besonderem Interesse sind hierbei Derivate mit aliphatischen Polyaminen wie Ethylendiamin, Diethylentriamin, Triethylentetramin oder Tetraethylenpentamin. Derartige Ottokraftstoffadditive sind insbesondere in US-A-4,849,572 beschrieben. Durch Mannich-Umsetzung von substituierten Phenolen mit Aldehyden und Mono- oder Polyaminen erzeugte Gruppierungen enthaltende Additive (ag) sind vorzugsweise Umsetzungsprodukte von Polyisobuten-substituierten Phenolen mit Formaldehyd und Mono- oder Polyaminen wie Ethylendiamin, Diethylentriamin, Triethylentetramin, Tetraethylenpentamin oder Di-methylamino-propylamin. Die Polyisobuten-substituierten Phenole können von konventionellem oder hochreaktivem Polyisobuten mit Mn = 150 bis 5000 stammen. Derartige "Polyisobuten-Mannichbasen" sind insbesondere in der EP-A 831 141 beschrieben.

Weitere erfindungsgemäß geeignete Detergensadditive sind beispielsweise beschrieben in den europäischen Patentanmeldungen EP-A-0 277 345, EP-A-0 356 725, EP-A-0 484 736, EP-A-0 539 821, EP-A-0 543 225, EP-A-0 548 617, EP-A-0 561 214, EP-A-0 567 810 und EP-A-0 568 873; in den deutschen Patentanmeldungen DE-A-39 42 860, DE-A-43 09 074, DE-A-43 09 271, DE-A-43 13 088, DE-A-44 12 489, DE-A-044 25 834, DE-A-195 25 938, DE-A-196 06 845, DE-A-196 06 846, DE-A-196 15 404, DE-A-196 06 844, DE-A-196 16 569, DE-A-196 18 270 und DE-A-196 14 349.

Zur genaueren Definition der einzelnen aufgeführten Ottokraftstoffadditive wird hier auf die Offenbarungen der oben genannten Schriften des Standes der Technik ausdrücklich Bezug genommen.

Weitere übliche Zusätze (Komponente (c)) sind Korrosionsinhibitoren, beispielsweise auf Basis von zur Filmbildung neigenden Ammoniumsalzen organischer Carbonsäuren oder von heterocyclischen Aromaten bei Buntmetallkorrosionsschutz, Farbstoffe, Antioxidantien oder Stabilisatoren, beispielsweise auf Basis von Aminen wie p-Phenylendiamin, Dicyclohexylamin oder Derivaten hiervon oder von Phenolen wie 2,4-Di-tert.-butylphenol oder 3,5-Di-tert.-butyl-4-hydroxyphenylpropionsäure, Demulgatoren, Antistatikmittel, Metallocene wie Ferrocen oder Methylcyclopentadienylmangantricarbonyl, weitere Schmierfähigkeitsverbesserer (Lubricity-Additive), wie bestimmte Fettsäuren, Alkenylbernsteinsäureester, Bis(hydroxyalkyl)fettamine oder Hydroxyacetamide sowie Farbstoffe (Marker). Gegebenenfalls werden auch Amine zur Absenkung des pH-Wertes des Kraftstoffes zugesetzt.

Die erfindungsgemäßen Kraftstoffadditivkombinationen, gegebenenfalls in Kombination mit einem oder mehreren der oben erwähnten weiteren Kraftstoffadditive mit den polaren Gruppierungen, sowie den sonstigen erwähnten Komponenten, werden dem Kraftstoff zudosiert und entfalten dort ihre Wirkung. Die Komponenten bzw. Additive können dem Kraftstoff einzeln oder als vorher zubereitetes Konzentrat ("Additivpaket") zugegeben werden.

Als Lösungs- oder verdünnungsmittel (bei Bereitstellung von Additivpaketen) kommen aliphatische und aromatische Kohlenwasserstoffe, z.B. Solvent Naphtha oder Kerosin, in Betracht.

Die erfindungsgemäßen Kraftstoffadditivgemische werden dem Kraftstoff beispielsweise in einer Menge im Bereich von 10 bis 5000 ppm (mg/kg Kraftstoff), vorzugsweise 20 bis 1500 ppm (mg/kg Kraftstoff), zugesetzt.

Die gegebenenfalls verwendeten weiteren Kraftstoffadditive mit den polaren Gruppierungen werden dem Kraftstoff üblicherweise in einer Menge von 10 bis 5000 ppm, insbesondere 50 bis 1000 ppm, zugegeben und die sonstigen erwähnten Komponenten und Additive, falls gewünscht, in hierfür üblichen Mengen.

Der Kraftstoff, dem die erfindungsgemäßen Kraftstoffadditivgemische zugesetzt werden, unterliegt an sich keinen besonderen Beschränkungen. Es kann sich z.B. um einen Ottokraftstoff nach DIN EN 228 handeln. Der Kraftstoff kann beispielsweise ein Ottokraftstoff mit einem Aromatengehalt von maximal 42 Vol.-%, wie z.B. 20 bis 42 Vol.-% und einem Schwefelgehalt von maximal 150 ppm, wie z.B. 0,5 bis 150 ppm sein.

Der Ottokraftstoff kann außerdem einen Olefingehalt von maximal 21 Vol.-%, wie z.B. von 6 bis 21 vol.-% aufweisen.

Der Benzolgehalt kann maximal 1,0 Vol.-%, wie z.B. 0,5 bis 1,0 Vol.-%, betragen; der Sauerstoffgehalt kann z.B. im Bereich von 0,1 bis 2,7 Gew.-% liegen.

Der Gehalt an Alkoholen und Ethern im Ottokraftstoff ist normalerweise relativ niedrig. Typische maximale Gehalte sind für Methanol 3 Vol.-%, für Ethanol 5 Vol.-%, für Isopropanol 10 Vol.-%, für tert.-Butanol 7 Vol.-%, für Isobutanol 10 Vol.-% und für Ether mit 5 oder mehr C-Atomen im Molekül 15 Vol.-%.

Der Sommer-Dampfdruck des Ottokraftstoffes beträgt üblicherweise maximal 70 kPa, insbesondere 60 kPa (jeweils bei 37°C).

Die Research-Octan-Zahl ("ROZ") des Ottokraftstoffes beträgt in der Regel 90 bis 100. Ein üblicher Bereich für die entsprechende Motor-Octan-Zahl ("MOZ") liegt bei 80 bis 90.

Die genannten Spezifikationen werden nach üblichen Methoden bestimmt (DIN EN 228).

Die nachfolgenden nicht limitierenden Beispiele dienen zur näheren Erläuterung der Erfindung.

### Herstellungsbeispiel A (erfindungsgemäß):

Man stellt eine Mischung aus 50 Gew.-% eines herkommlichen Detergensadditivs (etwa 50 Gew.-% Polyisobutenamin mit Mn = 1000; gelöst in n-Paraffingemisch mit Viskosität < 20 mm²/s bei 20°C; Handelsname Kerocom PIBA der Firma BASF), 38% eines mineralischen Grundöls (Viskosität bei +20°C: 407 mm²/s) und 10% eines synthetischen Butylenoxid-Carriers (Tridecanol verethert mit Butylenoxid-Einheiten) (Viskosität bei +20°C: 157 mm²/s) her.

### Herstellungsbeispiel B (Vergleich):

Man stellt eine Mischung analog zu Beispiel A her, wobei lediglich das mineralische Trägeröl durch ein nicht erfindungsgemäßes Grundöl mit einer Viskosität bei +20°C von 432 mm²/s ersetzt wird.

### Testbeispiel 1: Vergleich der Tieftemperaturviskositäten

Für die Beispiele A (erfindungsgemäß) und B (nicht erfindungsgemäß) bestimmt man Tieftemperaturviskositäten in mm²/s (DIN 51562 Teil 1) bei verschiedenen Temperaturen. Die Ergebnisse sind in folgender Tabelle 1 zusammengefaßt.

**Tabelle 1**

| | Viskosität bei der angegebenen Temperatur | | | |
|---|---|---|---|---|
| Mischung | + 20°C | - 10°C | - 15°C | - 20°C |
| A | 114 | 853 | 1401 | 3016 |
| B | 114 | 916 | 1568 | 3462 |

Man beobachtet überraschenderweise für die erfindungsgemäße Additivzusammenbsetzung eine deutlich geringere Viskositätszunahme mit fallender Temperatur.

### Testbeispiel 2: Vergleich der IVD-Performance

Die Prüfung der IVD Performance der Zusammensetzungen gemäß den Beispielen A und B wurde in Prüfstandsversuchen mit einem Mercedes Benz M102E-Motor gemäß CEC F-05-A-93 geprüft. Die Dosierrate der Mischungen A und B betrug jeweils 700 mg/kg. Dabei wurde handelsüblicher Ottokraftstoff gemäß EN 228 verwendet. Die Ergebnisse sind in der folgenden Tabelle 2 zusammengefasst.

**Tabelle 2**

| Additiv | Durchschnittliche Einlassventilablagerungen [mg] |
|---|---|
| Ohne (Grundwert) | 455 |
| Additiv aus Beispiel A (erfindungsgemäß) | 4 |
| Additiv aus Beispiel B (Vergleich) | 28 |

Die erfindungsgemäße Zusammensetzung zeigt überraschenderweise eine deutlich vorteilhafte IVD Performance.

### Herstellungsbeispiel C (erfindungsgemäß):

Man stellt eine Mischung aus 60 Gew.-% eines herkommlichen Detergensadditivs (etwa 50 Gew.-% Polyisobutenamin mit Mn = 1000; gelöst in n-Paraffingemisch mit Viskosität < 20 MM²/s bei 20°C; Handelsname Kerocom PIBA der Firma BASF), 20 Gew.-% eines Grundöls (Viskosität bei +20°C: 407 mm²/s) und 20 Gew.-% eines Propylenoxid-Carriers (Tridecanol verethert mit Propylenoxid-Einheiten) (Viskosität bei +20°C: 166 mm²/s) her.

### Herstellungsbeispiel D(Vergleich):

Man wiederholt Herstellungsbeispiel C, wobei man das mineralische Trägeröl durch ein nicht erfindungsgemäßes Grundöl mit Viskosität bei +20°C von 432 mm²/s austauscht.

### Herstellungsbeispiel E (erfindungsgemäß):

Man stellt eine Mischung aus 60 Gew.-% eines herkommlichen Detergensadditivs (etwa 50 Gew.-% Polyisobutenamin mit Mn = 1000; gelöst in n-Paraffingemisch mit Viskosität < 20 mm²/s bei 20°C; Handelsname Kerocom PIBA der Firma BASF), 20 Gew.-% eines Grundöls (Viskosität bei +20°C: 407 mm²/s) und 20 Gew.-% eines Butylenoxid-Carriers (Tridecanol verethert mit Butylenoxid-Einheiten) (Viskosität bei +20°C: 157 mm²/s) her.

### Herstellungsbeispiel F (Vergleich):

Man wiederholt Herstellungsbeispiel E, wobei man das mineralische Trägeröl durch ein nicht erfindungsgemäßes Grundöl mit Viskosität bei +20°C von 432 mm²/s ersetzt.

### Testbeispiel 3:

Für die Beispiele C, D, E und F bestimmt man Tieftemperaturviskositäten in mm²/s (DIN 51562 Teil 1) bei -20°C. Die Ergebnisse sind in folgender Tabelle 3 zusammengefaßt:

**Tabelle 3**

| | Viskosität bei der angegebenen Temperatur | |
|---|---|---|
| Mischung | + 20°C | - 20°C |
| C | 74,4 | 1237 |
| D (Vergleich) | 74,7 | 1353 |
| E | 89,7 | 1496 |
| F (Vergleich) | 90,8 | 1655 |

Man beobachtet für die nicht erfindungsgemäßen Mischungen deutlich höhere Viskositäten bei -20°C.

## Patentansprüche

1. Kraftstoffadditivzusammensetzung, **dadurch gekennzeichnet, dass** sie
a) wenigstens ein Detergensadditiv;
b) ein Trägerölgemisch, umfassend
i) wenigstens ein synthetisches Trägeröl ausgewählt unter Polyethern mit einer Viskosität von 120 bis 270 mm²/s, bestimmt bei +20°C nach DIN 51562, Teil 1; und
ii) wenigstens ein mineralisches Trägeröl mit einer Viskosität von 250 bis 410 mm²/s, bestimmt bei +20°C nach DIN 51562, Teil 1; und
c) gegebenenfalls weitere übliche Kraftstoffadditivkomponenten
enthält.

2. Kraftstoffadditivzusammensetzung nach Anspruch 1, **dadurch gekennzeichnet, dass** die mineralische Trägerölkomponente ein Trägeröl, ausgewählt unter Brightstock, Grundölen mit Viskositäten aus der Klasse SN 500 - 2000; aromatischen Kohlenwasserstoffen, paraffinischen Kohlenwasserstoffen und "hydrocrack oil"; oder Mischungen davon ist.

3. Kraftstoffadditivzusammensetzung nach einem der vorhergehenden Ansprüche, **dadurch gekennzeichnet, dass** mineralische Trägerölkomponente und synthetische Trägerölkomponente in einem Gewichtsverhältnis von 10:1 bis 1:10 enthalten sind.

4. Kraftstoffadditivzusammensetzung nach einem der vorhergehenden Ansprüche, **dadurch gekennzeichnet, dass** die Detergensadditivkomponente eine Detergensadditiv ausgewählt unter Polyalkenmono- und polyaminen, Polyetheraminen und Mischungen davon umfasst.

5. Kraftstoffadditivzusammensetzung nach Anspruch 4, **dadurch gekennzeichnet, dass** das Detergensadditiv ein Poly-C₂-C₆-alkenamin oder Poly-C₂-C₆-alkylenoxidamin umfasst.

6. Kraftstoffadditivzusammensetzung nach Anspruch 5, **dadurch gekennzeichnet, dass** das Detergensadditiv ein Poly-C₂-C₆-alkenamin oder Poly-C₂-C₆-alkylenoxidamin mit Mn = 150 bis 5000 umfasst.

7. Kraftstoffadditivzusammensetzung nach einem der vorhergehenden Ansprüche, **dadurch gekennzeichnet, dass** sie
a) 10 bis 80 Gew.-% Detergensadditiv(e);
b) 20 bis 90 Gew.-% Trägerölgemisch; und
c) gegebenenfalls 0 bis 30 Gew.-% weiterer üblicher Kraftstoffadditivkomponenten
enthält.

8. Kraftstoffzusammensetzung, **dadurch gekennzeichnet, dass** sie neben einer Hauptmenge eines Kohlenwasserstoffkraftstoffs eine detergensaktive, Einlassventilablagerungen mindernde Menge einer Additivzusammensetzung nach einem der vorhergehenden Ansprüche umfaßt.

9. Kraftstoffzusammensetzung nach Anspruch 8, **dadurch gekennzeichnet, dass** die Additivzusammensetzung in einem Anteil von 10 bis 5000 mg/kg Kraftstoff enthalten ist.

10. Verwendung einer Kraftstoffadditivzusammensetzung nach einem der Ansprüche 1 bis 7 zur Verringerung der Einlassventilablagerungen in Verbrennungsmotoren.

11. Kraftstoffadditivkonzentrat, umfassend eine Kraftstoffadditivzusammensetzung nach einem der Ansprüche 1 bis 7.

## Claims

1. A fuel additive composition, which comprises
a) at least one detergent additive,
b) a carrier oil mixture comprising
i) at least one synthetic carrier oil selected from polyethers having a viscosity of from 120 to 270 mm²/s, determined at +20°C according to DIN 51562, part 1; and
ii) at least one mineral carrier oil having a viscosity of from 250 to 410 mm²/s, determined at +20°C according to DIN 51562, part 1; and
c) if appropriate, further conventional fuel additive components.

2. The fuel additive composition according to claim 1, wherein the mineral carrier oil component is a carrier oil selected from brightstock, base oils having viscosities from class SN 500 - 2000; aromatic hydrocarbons, paraffinic hydrocarbons and hydrocrack oil; or mixtures thereof.

3. The fuel additive composition according to any of the preceding claims, wherein mineral carrier oil components and synthetic carrier oil components are present in a weight ratio of from 10:1 to 1:10.

4. The fuel additive composition according to any of the preceding claims, wherein the detergent additive component comprises a detergent additive selected from polyalkenemonoamines, polyalkenepolyamines, polyetheramines and mixtures thereof.

5. The fuel additive composition according to claim 4, wherein the detergent additive comprises a poly-C₂-C₆-alkeneamine or poly-C₂-C₆-alkylene oxide amine.

6. The fuel additive composition according to claim 5, wherein the detergent additive comprises a poly-C₂-C₆-alkeneamine or poly-C₂-C₆-alkylene oxide amine having an Mn of from 150 to 5000.

7. The fuel additive composition according to any of the preceding claims, which comprises
a) from 10 to 80% by weight of detergent additive(s),
b) from 20 to 90% by weight of a carrier oil mixture, and
c) if appropriate, from 0 to 30% by weight of further conventional fuel additive components.

8. A fuel composition, which comprises, in addition to a main amount of a hydrocarbon fuel, an amount, which has detergent activity and reduces intake valve deposits, of an additive composition according to any of the preceding claims.

9. The fuel composition according to claim 8, wherein the additive composition is present in an amount of from 10 to 5000 mg/kg of fuel.

10. The use of a fuel additive composition according to any of claims 1 to 7 for reducing the intake valve deposits in internal combustion engines.

11. A fuel additive concentrate comprising a fuel additive composition according to any of claims 1 to 7.

## Revendications

1. Composition d'additif pour carburant, **caractérisée en ce qu'**elle contient
a) au moins un additif détergent,
b) un mélange d'huiles de support, comprenant
i) au moins une huile de support synthétique choisie parmi des polyéthers ayant une viscosité de 120 à 270 mm²/s, déterminée à +20°C selon la norme DIN 51562, partie 1, et
ii) au moins une huile de support minérale ayant une viscosité de 250 à 410 mm²/s, déterminée à +20°C selon la norme DIN 51562, partie 1, et
c) éventuellement d'autres composants d'additifs pour carburant courants.

2. Composition d'additif pour carburant suivant la revendication 1, **caractérisée en ce que** le composant d'huile de support minérale est une huile de support choisie parmi du bright stock, des huiles de base ayant des viscosités de la classe SN 500-2000, des hydrocarbures aromatiques, des hydrocarbures paraffiniques et de l' "huile d'hydrocraquage", ou leurs mélanges.

3. Composition d'additif pour carburant suivant l'une des revendications précédentes, **caractérisée en ce que** des composants d'huile de support minérale et des composants d'huile de support synthétiques sont contenus dans un rapport pondéral de 10/1 à 1/10.

4. Composition d'additif pour carburant suivant l'une des revendications précédentes, **caractérisée en ce que** le composant d'additif détergent comporte un additif détergent choisi parmi des polyalcènemonoamines et des polyalcènepolyamines, des polyétheramines et leurs mélanges.

5. Composition d'additif pour carburant suivant la revendication 4, **caractérisée en ce que** l'additif détergent comporte une polyalcèneamine en C₂-C₆ ou une polyalkylèneoxydeamine en C₂-C₆.

6. Composition d'additif pour carburant suivant la revendication 5, **caractérisée en ce que** l'additif détergent comporte une polyalcèneamine en C₂-C₆ ou une polyalkylèneoxydeamine en C₂-C₆ présentant un Mn=150 à 5000.

7. Composition d'additif pour carburant suivant l'une des revendications précédentes, **caractérisée en ce qu'**elle contient
a) 10 à 80 % en poids d'additif(s) détergent(s),
b) 20 à 90 % en poids d'un mélange d'huiles de support, et
c) éventuellement 0 à 30 % en poids d'autres composants d'additif pour carburant courants.

8. Composition de carburant, **caractérisée en ce que**, à côté d'une quantité principale d'un carburant à base d'hydrocarbure, elle comporte une quantité active du point de vue détergent, diminuant les dépôts dans les soupapes d'admission, d'une composition d'additif suivant l'une des revendications précédentes.

9. Composition de carburant suivant la revendication 8, **caractérisée en ce que** la composition d'additif est contenue en une fraction de 10 à 5000 mg/kg de carburant.

10. Utilisation d'une composition d'additif pour carburant suivant l'une des revendications 1 à 7, pour la diminution des dépôts dans les soupapes d'admission de moteurs à combustion.

11. Concentré d'additif pour carburant, comprenant une composition d'additif pour carburant suivant l'une des revendications 1 à 7.
